# EUROPÄISCHE PATENTSCHRIFT

(11) **EP 0 151 244 B1**
(45) Veröffentlichungstag und Bekanntmachung des Hinweises auf die Patenterteilung: **31.08.1988**
(21) Anmeldenummer: 84113932.2
(22) Anmeldetag: 17.11.1984
(51) Int. Cl.: C22C 33/08

(54) **Legiertes Graugusseisen, Verfahren zu dessen Herstellung und dessen Verwendung**
Grey cast iron alloy, process for its manufacture and uses thereof
Fonte grise alliée, procédé pour sa fabrication et application

(30) Priorität: 02.12.1983 CH 6460/83
(43) Veröffentlichungstag der Anmeldung: 14.08.1985
(73) Patentinhaber: GEORG FISCHER AKTIENGESELLSCHAFT, CH-8201 Schaffhausen (CH)
(72) Erfinder: Hornung, Klaus, CH-8260 Stein am Rhein (CH); Menk, Werner, CH-8207 Schaffhausen (CH); Gündisch Horst, A-3100 St. Pölten (AT); Kugler, Kurt, A-3130 Herzogenburg (AT)
(74) Vertreter: Sparing - Röhl - Henseler Patentanwälte

(56) Entgegenhaltungen:
- CHEMICAL ABSTRACTS, Band 73, 1970, Seite 157, Nr. 112083t, Columbus, Ohio, US; K.I. VASHCHENKO u.a.: "Degassing of cast iron during double inoculation [with additives]"
- CHEMICAL ABSTRACTS, Band 85, 1976, Seite 202, Nr. 49846z, Columbus, Ohio, US; V.S. SHITIKOV u.a.: "Change in gas content in metal during production of castings from malleable cast iron"

## Beschreibung

Die vorliegende Erfindung bezieht sich auf einen Gußeisenwerkstoff mit Lamellengraphit für Bauteile deren Oberflächen in einem Umschmelzverfahren gehärtet werden, auf ein Verfahren zu dessen Herstellung sowie dessen Verwendung.

Werkstoffe, die für eine Umschmelzhärtung geeignet sind, müssen gewissen Qualitätsanforderungen genügen. In erster Linie steht hier die Forderung nach einer mindestens annähernd porenfreien Oberfläche der erstarrten Schmelzbahn.

Es wurde beobachtet, daß das Umschmelzen von Sphäroguß bessere Ergebnisse zeigt als das von Grauguß. Dies ist darauf zurückzuführen, daß der Magnesiumanteil im Sphäroguß entweder eventuell entstehende Gase im Guß bindet oder aber von aus sen eingebrachte Gase bindet.

Im Grauguß ist Magnesium nicht vorhanden. Wegen der hohen Kohlenstoffanteile ist daher unter Einwirkung der hohen Temperatur des WIG oder Plasmastrahles mit starker Gasbildung zu rechnen, worin der Grund für Porositäten beim Grauguß zu sehen ist.

Aufgabe der Erfindung ist es, hier Abhilfe zu schaffen, die darin besteht, dass die Entstehung von Poren an der Oberfläche verhindert wird.

Diese Aufgabe wird durch die Lehre der Ansprüche 1 und 5 sowie 6 und 7 gelöst.

Weitere vorteilhafte Ausführungen ergeben sich aus den abhängigen Ansprüchen.

Anhand der nachfolgenden Beispiele soll die Erfindung näher erläutert werden.

Ein Werkstoff mit der Zusammensetzung:

Rest Eisen und gewisse Spurenelemente wurde mit Magnesium behandelt.

An einem aus diesem Werkstoff gefertigten Bauteil wurde nach erfolgter Umschmelzhärtung festgestellt, daß die Porenzahl pro Flächeneinheit in der Umschmelzzone < 3 war. Der Gesamtgasgehalt, gemessen im Zentrum der Probe, war kleiner als 9 Ncm³/100 g, wobei der Stickstoffgehalt innerhalb dieses Gesamtbereiches kleiner als 5,5 Ncm³/100 g war. Dabei entspricht die Masseinheit einem Normalkubikzentimeter pro 100 g.

Zum Vergleich wurde ein Gußwerkstoff, vergleichbarer Zusammensetzung, nicht mit Magnesium behandelt. Die Ermittlung der Gasmenge ergab einen Gehalt für Stickstoff von 7 Ncm3/100 g, für Sauerstoff und Wasserstoff < 3 Ncm³/100 g, so daß der Gesamtgehalt der gemessenen Standardgase > 10 Ncm³/100 g betrug. Die Porenzahl pro Flächeneinheit lag über 50.

Der kritische Grenzwert liegt etwa bei 9 Ncm³/100 g. Proben deren Werte darüber liegen, sind für die Verwendung für Werkstücke, die umschmelzgehärtet werden müssen, nicht geeignet.

## Patentansprüche

1. Gußeisenwerkstoff mit Lamellengraphit für Bauteile, deren Oberflächen in einem Umschmelzverfahren gehärtet werden, dadurch gekennzeichnet, dass im Rohteil die Summe der vorhandenen Standardgasgehalte wie Stickstoff, Wasserstoff und Sauerstoff _{<} 9 Ncm³/100 g beträgt.

2. Werkstoff nach Anspruch 1, dadurch gekennzeichnet, dass der Stickstoffgehalt höchstens 5,5 Ncm³/100g beträgt.

3. Werkstoff nach Anspruch 1, dadurch gekennzeichnet, dass der Wasserstoffgehalt höchstens 1,0 Ncm³/100 g beträgt.

4. Werkstoff nach Anspruch 1, dadurch gekennzeichnet, dass der Sauerstoffgehalt höchstens 3 Ncm³/100 g beträgt.

5. Verfahren zur Herstellung von Werkstoffen nach einem der Ansprüche 1 bis 4, dadurch gekennzeichnet, dass die Senkung des Gasgehaltes durch Entgasung bewirkt wird, in dem eine dosierte Menge von Magnesium der Schmelze zugegeben wird.

6. Verwendung des Werkstoffes nach einem der Ansprüche 1 bis 4, für Bauteile, deren Oberflächen in einem Umschmelzverfahren gehärtet werden.

7. Verwendung des Werkstoffes nach einem der Ansprüche 1 bis 4, für die Erzeugung einer umschmelzgehärteten Oberfläche mit einem Porenanteil von annähernd Null.

## Claims

1. Cast iron material with lamellar graphite for components whose surfaces are to be hardened in a remelt process, characterised in that in the untreated component the sum of the standard gas contents, such as nitrogen, hydrogen and oxygen is < 9 Ncm³/100 g.

2. Material according to claim 1, characterised in that the nitrogen content is at the most 5,5 N_{CM}³/100 g.

3. Material according to claim 1, characterised in that the hydrogen content is at the most 1,0 Ncm³/100 g.

4. Material according to claim 1, characterised in that the oxygen content is at the most 3 Ncm3/100 g.

5. Process for the production of materials according to one of claims 1 to 4, characterised in that the reduction in the gas content is caused by degasification in which a dosed amount of magnesium is added to the melt.

6. Use of the material according to one of claims 1 to 4, for components whose surfaces are to be hardened in a remelt process.

7. Use of the material according to one of claims 1 to 4 for the production of a remelt- hardened surface with a pore content of approximately zero.

## Revendications

1. Matériau en fonte à graphite lamellaire, pour pièces de construction dont les surfaces sont durcies dans un procédé de refusion, caractérisé par le fait que dans la pièce brute, la somme des teneurs présentes en gaz courants, tels qu'azote, hydrogène et oxygène, est < 9 cm³ normaux/100 g^{.}

2. Matériau selon la revendication 1, caractérisé par le fait que la teneur en azote est au maximum de 5,5 cm³ normaux/100 g.

3. Matériau selon la revendication 1, caractérisé par le fait que la teneur en hydrogène est au maximum de 1,0 cm³ normal/100 g.

4. Matériau selon la revendication 1 , caractérisé par le fait que la teneur en oxygène est au maximum de 3 cm³ normaux/100 g.

5. Procédé pour la production de matériaux selon l'une des revendications 1 à 4, caractérisé par le fait que l'on réalise l'abaissement de la teneur en gaz par un dégazage, dans lequel on ajoute à la coulée une quantité déterminée de magnésium.

6. Utilisation du matériau selon l'une des revendications 1 à 4, pour des pièces de construction dont les surfaces sont durcies dans un procédé de refusion.

7. Utilisation du matériau selon l'une des revendications 1 à 4, pour l'obtention d'une surface durcie par refusion, pratiquement exempte de pores.
